# FASCICULE DE BREVET EUROPEEN

(11) **EP 0 632 162 B1**
(45) Date de publication et mention de la délivrance du brevet: **08.12.1999**
(21) Numéro de dépôt: 94400090.0
(22) Date de dépôt: 14.01.1994
(51) Int. Cl.: D21H 21/46

(54) **Feuille infalsifiable par agents chimiques et document infalsifiable obtenu**
Gegen Einwirkung chemischer Verbindungen fälschungssicheres Blatt und daraus hergestelltes fälschungssicheres Dokument
Sheet which is non-forgeable by chemical agents, and non-forgeable document made therefrom

(30) Priorité: 29.06.1993 FR 9307885
(43) Date de publication de la demande: 04.01.1995
(73) Titulaire: ARJO WIGGINS S.A., 92130 Issy-les-Moulineaux (FR)
(72) Inventeur: Barthez, Alain, F-75014 Paris (FR); Dubois, Sandrine, F-38500 Voiron (FR)
(74) Mandataire: Domange, Maxime

(56) Documents cités:
- EP-A- 0 378 029
- DE-C- 635 442
- FR-A- 2 693 749

## Description

La présente invention concerne une feuille infalsifiable par agents chimiques ainsi que le document de sécurité obtenu et l'utilisation d'un produit comme coréactif. Elle concerne plus particulièrement le domaine des papiers de sécurité utilisables notamment pour la réalisation de pièces de paiement ou de documents officiels tels que les chèques bancaires, chèques de voyages, livres d'écritures comptables, titres, actes notariés, titres de transport, et de façon générale tous documents pour lesquels il est indispensable de se prémunir contre toute falsification chimique des écritures ou cachets portés sur ces dits documents.

On connait déjà des papiers qui comportent des réactifs développant une réaction colorée sous l'action de certains agents chimiques utilisés pour falsifier des inscriptions par décoloration chimique des encres.

Dans les brevets FR-A-2365656, FR-A-2399505, FR-E-2402739, on a décrit des papiers contenant des réactifs sensibles aux agents d'infalsification comme les acides, les alcalis, les agents chlorés décolorants comme l'eau de chlore ou l'eau de javel, les crayons effaceurs d'encre; on utilise notamment la pyranine, sel d'un acide oxypyrène trisulfonique, qui développe une coloration jaune fluorescente sous l'action d'un crayon effaceur d'encre.

Dans la demande FR-A-2647820 on a décrit également des papiers infalsifiables contenant des réactifs organiques particuliers comme la rutine trihydratée ou la narigine hydratée.

Dans le brevet EP-B-174885 on a décrit également un papier contenant le complexe 2-2' bipyridyle-Fe³⁺, sensible aux couples de falsification oxydo-réducteurs et aux réducteurs comme le bisulfite.

Dans la demande FR-A-2650606 on a décrit l'emploi de composés benzéniques di ou trihydroxylés comme agents d'infalsification, l'emploi d'un activateur de la réaction colorée comme les sels ou les oxydes métalliques, à l'exclusion d'un sel de fer II ou III, est envisagé.

Dans les demandes FR-A-2643661, FR-A-2620146 et FR-A-2654446 déposées par la Demanderesse on a décrit un papier contenant comme agent d'infalsication un sel de métal de préférence de degré d'oxydation II et en particulier un sel de cobalt II qui donne une réaction orangée sous l'action du bisulfite de sodium.

Dans la demande EP-A-378029 on a également décrit un papier contenant comme réactif d'infalsification, un sel de cobalt II ou III mais ce sel est associé à un coréactant de caractère réducteur et de structure phénolique.
Par rapport à l'emploi d'un sel de cobalt seul, le coréactant réducteur de type phénolique permet d'obtenir une réaction colorée plus intense avec les couples d'infalsification oxydo-réducteurs dans les conditions de tests préconisées dans le domaine des papiers infalsifiables cependant la coloration n'est pas améliorée pour les autres agents d'infalsification notamment pour les solutions de sulfite de sodium.

Le but de l'invention est de fournir une feuille de sécurité contenant comme agent d'infalsification chimique un sel métallique, la sensibilité de ce sel vis-à-vis des agents de falsification étant améliorée c'est-à-dire que les réactions colorées seront plus intenses qu'avec le sel seul ou que des réactions colorées auront lieu alors qu'elles sont inexistantes, en tout cas imperceptibles avec le sel seul.

Un but complémentaire est de fournir une feuille protégée contre le plus grand nombre d'agents chimiques de falsification tout en utilisant le plus petit nombre possible de réactifs d'infalsification.

La Demanderesse a découvert que les buts de l'invention sont atteints si on associe au sel métallique, un coréactif choisi dans le groupe formé par certains acides organiques ou leurs sels, certains dérivés d'acide organique, les composés ayant une fonction réductrice aldéhyde, les composés ayant une fonction réductrice cétone, les précurseurs de dioxyde de carbone.

Ainsi l'invention fournit une feuille infalsifiable par agents chimiques comprenant au moins un moyen d'infalsification dont l'un au moins de ces moyens est constitué par un sel métallique associé à un coréactif, caractérisée par le fait que le coréactif est choisi dans le groupe formé par les acides organiques tels que définis dans la revendication 1 ou leurs sels, les dérivés d'acide organique tels que définis dans la revendication 1, les composés ayant une fonction réductrice aldéhyde, les composés ayant une fonction réductrice cétone, les précurseurs de dioxyde de carbone, étant exclus de ce groupe les composés comprenant une structure phénolique.

De préférence le sel métallique est choisi parmi les sels de cobalt II ou III, les sels de nickel ou leurs mélanges.

Comme sels métalliques on peut en particulier les choisir parmi les chlorures, les sulfates, les acétates, les nitrates, ces sels étant anhydres ou hydratés.

On note qu'en particulier l'utilisation d'un acide organique, son sel ou d'un dérivé permet d'obtenir une réaction colorée d'une grande intensité notamment sous l'action d'une solution saturée de sulfite de sodium ou sous l'action du bisulfite de sodium ou encore sous l'action des couples oxydo-réducteurs comme le couple permanganate de potassium / bisulfite de sodium.

On note aussi qu'en particulier l'utilisation comme coréactif d'un réducteur ayant une fonction aldéhyde ou cétone ou d'un précurseur de dioxyde de carbone donne notamment la sensibilité de la réaction du sel métallique aux couples oxydo-réducteurs.

De préférence les acides aminés ou les acides sulfoniques comportent au moins deux groupements acides. Ces groupements peuvent être identiques, par exemple l'acide ne peut comporter que des groupes carboxyliques, que des groupes sulfoniques.

Ces groupements peuvent être aussi différents, par exemple l'acide peut comporter des groupes à la fois carboxylique(s) et sulfonique(s).

En particulier l'acide carboxylique est choisi dans le groupe formé par l'acide tartrique, l'acide phtalique, l'acide citrique, l'acide malonique, l'acide tricarballylique, l'acide trimélittique.

Les dérivés d'acide organique sont choisis parmi les amides, les lactames, les anhydrides ou encore les chlorures d'acide. Les anhydrides peuvent être de type purement carboxylique ou purement sulfonique ou de type mixte comme par exemple de type sulfocarboxylique, formé entre les groupes acides carboxylique et sulfonique.
Selon un cas particulier de l'invention, l'anhydride est de type sulfocarboxylique, en particulier c'est l'anhydride 2-sulfo-benzoique.

Dans un cas particulier de l'invention, l'acide organique peut être choisi parmi les acides aminés, et plus particulièrement parmi les acides glutamiques ou les asparagines.

On utilise de préférence comme composé ayant une fonction réductrice aldéhyde, le butyraldéhyde.

Dans un cas particulier, le précurseur de dioxyde de carbone est un carbonate ou un bicarbonate, comme par exemple le carbonate ou le bicarbonate de sodium.

Selon l'invention, la feuille infalsifiable est un papier de composition fibreuse purement cellulosique, en partie synthétique ou éventuellement purement synthétique. La feuille peut être encore un film plastique, éventuellement couché. La composition de la feuille peut contenir des agents classiques utilisés en papeterie comme par exemple les charges minérales, des liants, des agents de résistance divers, des produits de collage, des colorants de nuançage.

Les réactifs chimiques d'infalsification selon l'invention peuvent être ajoutés en masse à la composition de la feuille ou disposés sur au moins une face de la feuille par imprégnation ou par couchage.
De préférence on utilise des réactifs solubles dans l'eau ou dans des solvants non ou très faiblement toxiques ou dans leurs mélanges, ces réactifs étant apportés sur la feuille par imprégnation à l'aide d'une presse encolleuse.

Certains sels métalliques sont colorés cependant les quantités utilisées pour révéler les tentatives de falsification sont suffisamment faibles pour ne pas colorer la feuille à protéger.

On peut ajouter d'autres réactifs d'infalsification déjà connus et compatibles avec ceux selon l'invention.

La feuille peut comporter aussi des éléments d'authentification physiques comme les filigranes, planchettes, fils ou fibres spéciaux.
La feuille est imprimable par tout moyen d'impression et est apte à l'écriture, notamment avec un stylo à encre ou avec un stylo à bille.

L'invention vise aussi le document de sécurité obtenu à partir de la feuille infalsifiable décrite précédemment ainsi que l'utilisation telle que définie dans les revendications 11 et 12.

L'invention sera mieux comprise à l'aide des exemples non limitatifs suivants:

### EXEMPLE COMPARATIF 1 :

On réalise une solution aqueuse de 1185 g contenant :
- 15 g de nitrate de cobalt hexahydraté,
- 150 g d'amidon

On traite une feuille de papier par cette solution à l'aide d'une presse encolleuse. On sèche.

La reprise humide de solution est d'environ 40 g pour 100 g de papier.

### EXEMPLE 2 :

A 100g de la solution de l'exemple 1, on ajoute 2g d'un acide organique qui est l'acide malonique.
On traite la feuille comme dans l'exemple 1.

On teste comparativement la réactivité des feuilles obtenues selon ces exemples en utilisant comme agent de falsification une solution saturée de sulfite de sodium. Pour l'exemple 2 selon l'invention on obtient une coloration orange plus intense que celle obtenue pour l'exemple 1.
L'acide malonique a donc participé à la réaction colorée entre le sel de cobalt et l'agent de falsification.

Si on traite une feuille par une solution ne contenant que de l'amidon et de l'acide malonique, donc sans sel métallique, et qu'on essaie de la falsifier avec le sulfite de sodium, il ne se développe pas de réaction colorée.

### EXEMPLE COMPARATIF 3 :

On réalise une solution comme dans l'exemple 2 mais l'acide utilisé est un acide minéral, l'acide sulfurique.
La réaction colorée sous l'action d'une solution de sulfite saturée n'est pas plus intense que dans l'exemple 1.

### EXEMPLE 4 :

On réalise des solutions aqueuses comme dans l'exemple 2, l'acide organique étant un acide dicarboxylique choisi parmi l'acide glutarique, l'acide citrique, l'acide phtalique ou l'acide tartrique, la quantité d'acide variant entre 0,5 et 2,5g pour 100g du bain de l'exemple 1.
On imprègne des papiers avec ces différentes solutions. On sèche.
On teste les feuilles traitées avec une solution saturée de sulfite de sodium. Dans chaque cas, une coloration orange se développe, l'intensité de la couleur étant nettement supérieure à celle obtenue pour l'exemple 1.

### EXEMPLE 5 :

On réalise une solution comme dans l'exemple 2 mais on remplace le sel de cobalt par le chlorure de nickel.
On traite un papier comme dans l'exemple 2.
Sous l'action d'une solution de sulfite saturée il se développe une coloration rose intense.
Si on imprègne le papier avec une solution ne contenant pas d'acide malonique, il ne se développe aucune coloration sous l'action du sulfite.

### EXEMPLE 6 :

On réalise des solutions comme dans l'exemple 2 mais le coréactif du sel de cobalt est un acide aminé soit l'acide L-glutamique qui a deux groupes carboxyles, soit la L-asparagine qui a un seul groupe carboxyle.
On imprègne des feuilles de papier avec ces différentes solutions; on sèche.
Sous l'action d'une solution saturée de sulfite de sodium il se développe une coloration jaune intense, quelque soit l'acide aminé.

### EXEMPLE 7 :

On réalise une solution comme dans l'exemple 2 mais on utilise comme coréactif du sel de cobalt, l'acide tricarboxylique dérivé du propane appelé acide tricarballylique.
On traite un papier comme dans l'exemple 2.
On applique une solution saturée de sulfite de sodium; il se développe une coloration orangée plus intense que dans l'exemple 1.
On applique le couple oxydo-réducteur permanganate de potassium / bisulfite de sodium, il se développe également une coloration orangée alors que dans le cas de l'exemple 1 (cas du sel de cobalt seul) il n'y pas de réaction colorée bien visible.

### EXEMPLE 8 :

On réalise une solution comme dans l'exemple 2 mais on utilise comme acide, l'acide benzoique 1,2,4 tricarboxylique appelé acide trimélittique.
On traite un papier comme dans l'exemple 2.
On teste le papier avec une solution de sulfite de sodium saturée, il se développe une coloration orangée.

### EXEMPLE 9 :

A 100g de la solution de l'exemple 1, on ajoute 1,45g d'anhydride 2-sulfo-benzoique (anhydride mixte formé entre les groupes carboxylique et sulfonique).
On en imprègne une feuille et on la sèche.
On teste la feuille obtenue avec une solution de sulfite de sodium saturée, il se développe une réaction orangée intense.

### EXEMPLE 10 :

On réalise une solution aqueuse contenant par rapport au bain total, en poids :
- 1,25% de nitrate de cobalt hexahydraté,
- 0,1% de butyraldéhyde,
- 10% d'acétate de sodium (solution tampon).

On traite un papier comme dans l'exemple 2.

Sous l'action d'une solution saturée de sulfite de sodium il se développe une coloration jaune.
Sous l'action du couple permanganate de potassium / bisulfite de sodium, il se développe une réaction orangée.
Sous l'action de l'eau de javel, il se développe une réaction verte.

### EXEMPLE 11 :

On réalise une composition aqueuse de 1 kg contenant :
- 11,4g de nitrate de cobalt hexahydraté,
- 100 g de carbonate de sodium,
- 15g d'un liant latex

On couche une feuille plastique avec cette composition, la quantité déposée en sec étant de 10 g/m².
On teste la feuille.
Sous l'action d'une solution saturée de sulfite de sodium il se développe une coloration orangée.
Sous l'action du couple permanganate de potassium / bisulfite de sodium il se développe une réaction brun-verdâtre.

### EXEMPLE 13 :

A 100g de la solution de l'exemple 1, on ajoute 1,7g d'acide tartrique et lg de sulfate de manganèse (le sulfate de manganèse est un agent d'infalsification connu pour sa réactivité à l'eau de javel).
On traite un papier comme dans l'exemple 2.
Sous l'action du sulfite on obtient une coloration orangée intense, du bisulfite une coloration orange, de l'eau de javel une coloration marron, de l'hydroxyde de sodium une coloration marron, d'un crayon effaceur d'encre une coloration orangée, du CORECTOR encre une auréole rose à orangée.

## Revendications

1. Feuille infalsifiable par agents chimiques comprenant au moins un moyen d'infalsification dont l'un au moins de ces moyens est constitué par un sel métallique associé à un coréactif, caractérisée par le fait que le coréactif est un composé choisi parmi ceux du groupe formé par :
• les acides organiques choisis parmi les acides carboxyliques comportant au moins deux groupements acides, les acides sulfoniques, les acides aminés ainsi que les sels de ces acides,
• les dérivés d'acide organique choisis parmi les amides, les lactames, les anhydrides, les chlorures d'acide,
• les composés ayant une fonction réductrice aldéhyde,
• les composés ayant une fonction réductrice cétone,
• les précurseurs de dioxyde de carbone,
• étant exclus de ce groupe, les composés comprenant une structure phénolique.

2. Feuille selon la revendication 1, caractérisée par le fait que le sel métallique est choisi parmi les sels de cobalt II ou III, les sels de nickel ou leurs mélanges.

3. Feuille selon l'une des revendications 1 à 2, caractérisée par le fait que les sels métalliques sont choisis parmi les nitrates, les chlorures, les sulfates, les acétates, ces sels étant anhydres ou hydratés.

4. Feuille selon l'une des revendications 1 à 3, caractérisée par le fait que les acides sulfoniques ou les acides aminés comportent au moins deux groupements acides.

5. Feuille selon l'une des revendications 1 à 3, caractérisée par le fait que les acides carboxyliques sont choisis dans le groupe formé par l'acide malonique, l'acide glutarique, l'acide phtalique, l'acide citrique, l'acide tartrique, l'acide tricarballylique, l'acide trimélittique.

6. Feuille selon l'une des revendications 1 à 3, caractérisée par le fait que l'anhydride est l'anhydride 2-sulfo-benzoique.

7. Feuille selon l'une des revendications 1 à 4, caractérisée par le fait que les acides aminés sont choisis parmi les acides glutamiques ou les asparagines.

8. Feuille selon l'une des revendications 1 à 3, caractérisée par le fait que le composé ayant une fonction réductrice aldéhyde est le butyraldéhyde.

9. Feuille selon l'une des revendications 1 à 3, caractérisée par le fait que les précurseurs de dioxyde de carbone sont des carbonates ou des bicarbonates, notamment le carbonate ou le bicarbonate de sodium.

10. Document infalsifiable caractérisé par le fait qu'il est obtenu à partir d'une feuille selon l'une des revendications précédentes.

11. Utilisation, comme coréactif destiné à améliorer la sensibilité d'un sel métallique utilisé comme agent d'infaslsification d'une feuille, d'un produit choisi dans la famille constituée :
• des acides organiques, choisis parmi les acides carboxyliques comportant au moins deux groupements acides, les acides sulfoniques, les acides aminés, ainsi que de leurs sels,
• des dérivés d'acide organique choisis parmi les amides, les lactames, les anhydrides, les chlorures d'acide,
• des composés ayant une fonction réductrice aldéhyde,
• des composés ayant une fonction réductrice cétone,
• des précurseurs de dioxyde de carbone,
• étant exclus de ce groupe, les composés comprenant une structure phénolique.

12. Utilisation selon la revendication 11, caractérisée en ce que le sel métallique est un sel de colbalt II ou III ou un sel de nickel ou un mélange de ces sels.

## Patentansprüche

1. Gegen Fälschung mit chemischen Reagenzien sicheres Blatt mit mindestens einem Fälschungssicherungsmittel, wobei mindestens eines dieser Mittel aus einem Metallsalz in Assoziation mit einem Coreagenz besteht, dadurch gekennzeichnet, daß es sich bei dem Coreagenz um eine Verbindung aus der Gruppe bestehend aus:
- unter Carbonsäuren mit mindestens zwei sauren Gruppierungen, Sulfonsäuren, Aminosäuren sowie Salzen dieser Säuren ausgewählten organischen Säuren,
- Derivaten organischer Säuren, ausgewählt unter Amiden, Lactamen, Anhydriden und Säurechloriden,
- Verbindungen mit einer reduzierend wirkenden Aldehydfunktion,
- Verbindungen mit einer reduzierend wirkenden Ketofunktion und
- Kohlendioxid-Vorläufern
- mit Ausnahme von Verbindungen mit einer Phenolstruktur
handelt.

2. Blatt nach Anspruch 1, dadurch gekennzeichnet, daß das Metallsalz unter Cobalt(II)- oder Cobalt(III)-Salzen, Nickelsalzen oder deren Gemischen ausgewählt wird.

3. Blatt nach Anspruch 1 oder 2, dadurch gekennzeichnet, daß die Metallsalze unter den Nitraten, Chloriden, Sulfaten und Acetaten ausgewählt sind und wasserfrei oder hydratisiert sind.

4. Blatt nach einem der Ansprüche 1 bis 3, dadurch gekennzeichnet, daß die Sulfonsäuren oder Aminosäuren mindestens zwei sauren Gruppierungen enthalten.

5. Blatt nach einem der Ansprüche 1 bis 3, dadurch gekennzeichnet, daß die Carbonsäuren aus der Gruppe bestehend aus Malonsäure, Glutarsäure, Phthalsäure, Citronensäure, Weinsäure, Tricarballylsäure und Trimellitsäure ausgewählt sind.

6. Blatt nach einem der Ansprüche 1 bis 3, dadurch gekennzeichnet, daß es sich bei dem Anhydrid um 2-Sulfobenzoesäureanhydrid handelt.

7. Blatt nach einem der Ansprüche 1 bis 4, dadurch gekennzeichnet, daß die Aminosäuren unter den Glutaminsäuren oder den Asparaginen ausgewählt sind.

8. Blatt nach einem der Ansprüche 1 bis 3, dadurch gekennzeichnet, daß es sich bei der Verbindung mit einer reduzierend wirkenden Aldehydfunktion um Butyraldehyd handelt.

9. Blatt nach einem der Ansprüche 1 bis 3, dadurch gekennzeichnet, daß es sich bei den Kohlendioxid-Vorläufern um Carbonate oder Hydrogencarbonate, insbesondere Natriumcarbonat oder -hydrogencarbonat, handelt.

10. Fälschungssicheres Dokument, dadurch gekennzeichnet, daß es aus einem Blatt nach einem der vorhergehenden Ansprüche erhalten wird.

11. Verwendung eines Produkts aus der Klasse aus:
- unter Carbonsäuren mit mindestens zwei sauren Gruppierungen, Sulfonsäuren, Aminosäuren sowie Salzen dieser Säuren ausgewählten organischen Säuren,
- Derivaten organischer Säuren, ausgewählt unter Amiden, Lactamen, Anhydriden und Säurechloriden,
- Verbindungen mit einer reduzierend wirkenden Aldehydfunktion,
- Verbindungen mit einer reduzierend wirkenden Ketofunktion und
- Kohlendioxid-Vorläufern
- mit Ausnahme von Verbindungen mit einer Phenolstruktur
als Coreagenz zur Verbesserung der Empfindlichkeit eines als Fälschungssicherungsmittel für ein Blatt eingesetzten Metallsalzes.

12. Verwendung nach Anspruch 11, dadurch gekennzeichnet, daß es sich bei dem Metallsalz um ein Cobalt (II)- oder Cobalt(III)-Salz, ein Nickelsalz oder ein Gemisch daraus handelt.

## Claims

1. Sheet which is non-forgeable by chemical agents, comprising at least one forgeproof means, at least one of these means consisting of a metal salt combined with a co-reagent, characterized in that the co-reagent is a compound chosen from those of the group formed by:
• organic acids chosen from carboxylic acids containing at least two acid groups, sulphonic acids and amino acids, as well as the salts of these acids,
• organic acid derivatives chosen from amides, lactams, anhydrides and acid chlorides,
• compounds with a reductive aldehyde function,
• compounds with a reductive ketone function,
• carbon dioxide precursors,
• compounds comprising a phenolic structure being excluded from this group.

2. Sheet according to Claim 1, characterized in that the metal salt is chosen from cobalt II or III salts and nickel salts, or mixtures thereof.

3. Sheet according to either of Claims 1 and 2, characterized in that the metal salts are chosen from the nitrates, sulphates and acetates, these salts being anhydrous or hydrated.

4. Sheet according to one of Claims 1 to 3, characterized in that the sulphonic acids or amino acids comprise at least two acid groups.

5. Sheet according to one of Claims 1 to 3, characterized in that the carboxylic acids are chosen from the group formed by malonic acid, glutaric acid, phthalic acid, citric acid, tartaric acid, tricarballylic acid and trimellitic acid.

6. Sheet according to one of Claims 1 to 3, characterized in that the anhydride is 2-sulphobenzoic anhydride.

7. Sheet according to one of Claims 1 to 4, characterized in that the amino acids are chosen from glutamic acids and asparagines.

8. Sheet according to one of Claims 1 to 3, characterized in that the compound containing a reductive aldehyde function is butyraldehyde.

9. Sheet according to one of Claims 1 to 3, characterized in that the carbon dioxide precursors are carbonates or bicarbonates, in particular sodium carbonate or bicarbonate.

10. Non-forgeable document, characterized in that it is obtained from a sheet according to one of the preceding claims.

11. Use, as a co-reagent intended to improve the sensitivity of a metal salt used as a forgeproof agent for a sheet, of a product chosen from the family consisting of:
• organic acids chosen from carboxylic acids containing at least two acid groups, sulphonic acids and amino acids, as well as the salts of these acids,
• organic acid derivatives chosen from amides, lactams, anhydrides and acid chlorides,
• compounds with a reductive aldehyde function,
• compounds with a reductive ketone function,
• carbon dioxide precursors,
• compounds comprising a phenolic structure being excluded from this group.

12. Use according to Claim 11, characterized in that the metal salt is a cobalt II or III salt or a nickel salt or a mixture of these salts.
